# EUROPÄISCHE PATENTSCHRIFT

(11) **EP 0 520 248 B1**
(45) Veröffentlichungstag und Bekanntmachung des Hinweises auf die Patenterteilung: **22.03.1995**
(21) Anmeldenummer: 92109848.9
(22) Anmeldetag: 11.06.1992
(51) Int. Cl.: H01J 61/40, H01J 9/20, H01K 1/32

(54) **Elektrische Lampe**
Electric lamp
Lampe électrique

(30) Priorität: 24.06.1991 DE 4120797
(43) Veröffentlichungstag der Anmeldung: 30.12.1992
(73) Patentinhaber: Patent-Treuhand-Gesellschaft für elektrische Glühlampen mbH, 81543 München (DE)
(72) Erfinder: Weiss, Werner, Dr., W-8901 Stadtbergen (DE); Deisenhofer, Manfred, W-8901 Altenmünster (DE)

(56) Entgegenhaltungen:
- US-A- 3 531 677
- PATENT ABSTRACTS OF JAPAN, Band 13, Nr. 2 (E-700), 6. Januar 1989 & JP-A-63 213 253

## Beschreibung

Die Erfindung betrifft eine elektrische Lampe gemäß dem Oberbegriff des Patentanspruchs 1.

Hochdruckentladungslampen und auch hochbelastete Halogenglühlampen erzeugen beim Betrieb einen relativ hohen Anteil an UV-Strahlung. Der Lampenkolben dieser Lampe besteht wegen der starken thermischen Beanspruchung aus Quarzglas, das für UV-Strahlung im Bereich von ca. 400 nm bis 200 nm eine hohe Transparenz aufweist. Für viele Anwendungen ist die energiereiche UV-Strahlung unerwünscht, ja sogar schädlich. Sie ist beispielsweise gesundheitsschädlich und führt zur Versprödung von Kunststoffteilen. Bei Lampen, die nicht in einem UV-absorbierenden äußeren Hüllkolben angeordnet sind, und die nicht als UV-Strahler dienen, muß daher die UV-Transparenz des Lampenkolbens reduziert werden.

Aus der US-A-3 531 677 ist eine Hochdruckentladungslampe mit einem Entladungsgefäß aus Quarzglas bekannt, das eine UV-absorbierende Beschichtung aufweist. Die UV-absorbierende Beschichtung besteht aus einem eutektischen Al₂O₃.SiO₂-Gemisch, das mit 0,05 % bis 10 % UV-absorbierenden Substanzen, z.B. TiO₂ oder CeO₂, dotiert ist.

Hergestellt wird die Beschichtung mittels einer Suspension von Al₂O₃, SiO₂ und dem UV-Absorber in Isopropylalkohol mit Wasser, die auf den Lampenkolben aufgesprüht, getrocknet und eingebrannt wird.

Untersuchungen haben gezeigt, daß die UV-Transparenz derartiger Lampen durch die UV-absorbierende Beschichtung nicht im gewünschten Maße reduziert wird. Außerdem ist der Herstellungsprozeß für diese beschichteten Lampenkolben, insbesondere der Trocknungsprozeß und das Einbrennen der Beschichtung relativ zeitaufwendig und für eine Massenproduktion zu kostspielig.

Ferner ist es bekannt, das Quarzglas für den Lampenkolben mit UV-absorbierenden Ionen zu dotieren. Dieses Vorgehen führt allerdings zu einer Viskositätserniedrigung des Quarzglases, so daß die thermische Belastbarkeit und damit die Lichtausbeute der Lampe vermindert wird.

Der Erfindung liegt die Aufgabe zugrunde, bei elektrischen Lampen mit Quarzglaskolben die UV-Transparenz des Lampenkolbens möglichst stark zu reduzieren, ohne dabei seine Lichtdurchlässigkeit im sichtbaren Spektralbereich nennenswert zu beeinträchtigen.

Diese Aufgabe wird erfindungsgemäß durch die kennzeichnenden Merkmale des Patentanspruches 1 gelöst. Besonders vorteilhafte Ausführungen finden sich in den abhängigen Ansprüchen.

Der Transmissionsgrad der erfindungsgemäßen Lampenkolben für UV-Strahlung ist schon bei geringen Schichtdicken von wenigen Mikrometern bereits stark reduziert. Es hat sich gezeigt, daß Beschichtungen mit CeF₃ unter sonst gleichen Bedingungen eine stärkere UV-absorbierende Wirkung besitzen als Beschichtungen, die CeO₂ aufweisen. Gegenüber dem UV-Absorber TiO₂ bietet CeF₃ den Vorteil, daß es auch langwellige UV-Strahlen absorbiert, während TiO₂ im wesentlichen den kurzwelligen UV-Anteil absorbiert. Das CeF₃ in den erfindungsgemäßen Lampenkolbenbeschichtungen vermindert bei nicht zu großen Schichtdicken die Transparenz der Lampenkolben für Licht aus dem sichtbaren Spektralbereich nicht. Der Herstellungsprozeß erfordert erheblich weniger Zeitaufwand als der in der US-A-3 531 677 beschriebene für die dort offenbarten Lampen. Ein weiterer Vorteil der erfindungsgemäßen Lampen besteht darin, daß die Abdampfneigung von Quarzmolekülen aus der Lampenkolbenoberfläche in feuchter Atmosphäre und die damit verbundene Oberflächenaufrauhung des Lampenkolbens durch die Beschichtung vermindert wird.

Die Erfindung wird nachstehend anhand eines bevorzugten Ausführungsbeispiels näher erläutert. Es zeigen:
- Figur 1: eine erfindungsgemäße Hochdruckentladungslampe
- Figur 2: den Transmissionsgrad in Prozent aufgetragen (Y-Achse) in Abhängigkeit von der Wellenlänge der erzeugten Strahlung (X-Achse) für Quarzglaskolben mit (Kurve 2) und ohne (Kurve 1) die erfindungsgemäße Beschichtung.

In Figur 1 ist eine Metallhalogenid-Hochdruckentladungslampe für einen Kfz-Scheinwerfer abgebildet. Diese Lampe besitzt ein Entladungsgefäß 1 aus Quarzglas, in dem zwei Elektroden 2 angeordnet sind, die jeweils über eine Molybdänfolieneinschmelzung 3 und die Stromzuführungen 4 elektrisch kontaktiert werden.

Das Entladungsgefäß 1 wird von einem der Kolbenschäfte 5 in einem Kunststoffsockel (nicht abgebildet) gehaltert, der ohne erfindungsgemäße Maßnahme durch die in der Entladung erzeugte und vom Entladungsgefäß 1 transmittierte energiereiche UV-Strahlung verspröden würde, was den vorzeitigen Ausfall der Entladungslampe zur Folge hätte. Das Entladungsgefäß 1 ist erfindungsgemäß außen mit einer ca. 5 - 10 »m dicken Beschichtung 6 aus CeF₃ mit Al₂O₃.SiO₂ versehen, um die UV-Durchlässigkeit des Entladungsgefäßes 1 zu vermindern. Die Dicke der Beschichtung 6 ist dahingehend optimiert, daß der Lampenkolben trotz der Beschichtung 6 noch klar erscheint, so daß seine Transparenz für Licht aus dem sichtbaren Spektralbereich nicht beeinträchtigt wird. Die Beschichtung 6 aus CeF₃ mit Al₂O₃.SiO₂ erstreckt sich auch über die an das Entladungsgefäß 1 unmittelbar angrenzenden Bereiche der Kolbenschäfte 5, die ebenfalls einer hohen thermischen Belastung ausgesetzt sind. Dadurch wird das Abdampfen von Quarzmolekülen aus der im Betrieb stark erhitzten Oberfläche des Entladungsgefäßes 1 und der unmittelbar daran angrenzenden Kolbenteile reduziert. Das Gewichtsverhältnis von Cerfluorid CeF₃ zu Al₂O₃.SiO₂ in der Beschichtung 6 beträgt 2:1, während das Gewichtsverhältnis von Al₂O₃ zu SiO₂ im Al₂O₃.SiO₂-Gemisch ungefähr 1,7:1 beträgt. Durch die Anwesenheit von Al₂O₃ in der Beschichtung 6 wird die Lösbarkeit des UV-absorbierenden CeF₃ in der Quarzschmelze soweit erhöht, daß eine ausreichende UV-Absorption in der Beschichtung 6 stattfindet.

Figur 2 zeigt zum Vergleich den Transmissionsgrad eines Quarzglaskolbens für UV-Strahlung und Licht aus dem sichtbaren Spektralbereich einmal ohne Beschichtung 6 und einmal mit CeF₃ + Al₂O₃.SiO₂-Beschichtung 6, deren Dicke ungefähr 5 - 10 »m beträgt. Transmissionsgrad 100 % bedeutet, daß sämtliches, im Lampenkolben erzeugtes Licht (bei der betrachteten Wellenlänge) den Lampenkolben transmittiert.

Der Vergleich beider Kurven im Diagramm der Figur 2 zeigt, daß die erfindungsgemäßen Lampenkolben mit Beschichtung 6 eine deutlich erhöhte UV-Absorption aufweisen, während Licht aus dem sichtbaren Spektralbereich (400 nm bis 600 nm) durch die Beschichtung 6 keine zusätzliche Schwächung erfährt.

Die Beschichtung 6 wird vorzugsweise am fertig geformten Quarzglaskolben vorgenommen. Dazu wird eine Suspension in Spiritus aus einer Mischung von Cerfluorid CeF₃ und Al₂O₃.SiO₂ hergestellt, wobei das Gewichtsverhältnis von CeF₃ zu Al₂O₃. SiO₂ ca. 2:1 beträgt. Das Gewichtsverhältnis von Al₂O₃ zu SiO₂ in der Mischung beträgt ungefähr 1,7:1. Das Gemisch wird mindestens 10 Stunden in einer Kugelmühle unter Zusatz von Spiritus gemahlen, so daß die Korngröße der Mischung kleiner als 300 mesh ist. Anschließend wird die Suspension weiter mit Spiritus, etwa im Verhältnis 1:5, verdünnt. Die fertige Suspension wird unter Drehung des Lampenkolbens um seine axiale Achse auf den Lampenkolben aufgetropft. Sie kann aber auch aufgesprüht oder aufgepinselt werden. Beim anschließenden Trocknungsprozeß, der bei einer Temperatur von ca. 400°C erfolgt und etwa 10 Sekunden dauert, nimmt der beschichtete Teil des Lampenkolbens eine gelbliche Färbung an. Danach wird die Beschichtung in einer H₂/O₂-Flamme oder in einer Stadtgas-Luft-O₂-Flamme unter Beibehaltung der axialen Drehung des Lampenkolbens eingebrannt. Der Einbrennvorgang benötigt etwa 2 Sekunden. Der beschichtete Teil des Lampenkolbens erscheint nach dem Einbrennvorgang, je nach Schichtdicke, klar bis leicht seidenmatt. Nach dem Mahlvorgang in der Kugelmühle kann der Suspension anstelle von Spiritus auch Nitrocellulose als Binder zugesetzt werden. Zur Herstellung des Binders wird fünfprozentige Butylacetat-Nitrocellulose mit der siebenfachen Menge Spiritus verdünnt. Der Suspension in der Kugelmühle werden sodann vier bis sechs Teile dieses Binders anstelle des reinen Spiritus im oben beschriebenen Herstellungsverfahren zugegeben. Statt Spiritus eignen sich als Verdünnungsmittel auch Aceton oder Butylacetat.

Die erfindungsgemäße Beschichtung ist für alle Lampentypen mit einem Quarzglaskolben anwendbar. Besonders vorteilhaft ist die erfindungsgemäße Beschichtung bei Hochdruckentladungslampen ohne äußeren Hüllkolben und bei hochbelasteten Halogenglühlampen für den Foto/Optik-Bereich anwendbar.

## Patentansprüche

1. Elektrische Lampe mit einem Quarzglaskolben (1), der eine UV-absorbierende Beschichtung (6) aufweist, dadurch gekennzeichnet, daß die UV-absorbierende Beschichtung (6) aus einer Glasur besteht, die Cerfluorid (CeF₃) und ein Gemisch aus Al₂O₃ und SiO₂ (Al₂O₃.SiO₂) enthält.

2. Elektrische Lampe nach Anspruch 1, dadurch gekennzeichnet, daß das Gewichtsverhältnis von CeF₃ zu Al₂O₃.SiO₂ in der Beschichtung (6) zwischen 1:1 und 3:1 liegt.

3. Elektrische Lampe nach Anspruch 2, dadurch gekennzeichnet, daß das Gewichtsverhältnis von CeF₃ zu Al₂O₃.SiO₂ in der Beschichtung (6) 2:1 beträgt.

4. Elektrische Lampe nach Anspruch 1, dadurch gekennzeichnet, daß die Lampe eine Hochdruckentladungslampe ist, deren Entladungsgefäß (1) aus Quarzglas besteht, das auf seiner äußeren Oberfläche mit einer UV-absorbierenden Beschichtung (6) versehen ist.

5. Elektrische Lampe nach Anspruch 1, dadurch gekennzeichnet, daß die Lampe eine Halogenglühlampe ist, deren Kolben aus Quarzglas besteht, der auf seiner äußeren Oberfläche eine UV-absorbierende Beschichtung aufweist.

6. Herstellungsverfahren für eine elektrische Lampe nach Anspruch 1, dadurch gekennzeichnet, daß das Verfahren folgende Fertigungsschritte enthält:
- Herstellen einer Suspension aus CeF₃ und Al₂O₃.SiO₂ in einem Verdünnungsmittel, wodas Gewichtsverhältnis von CeF₃ zu Al₂O₃. SiO₂ zwischen 1:1 und 3:1 liegt,
- Mahlen der Suspension, so daß die Korngröße der festen Substanzen in der Suspension kleiner als 300 mesh beträgt,
- Verdünnung der Suspension mit dem Verdünnungsmittel,
- Auftragen der Suspension auf eine Oberfläche des Quarzglaskolbens und anschließendes Trocknen der Beschichtung,
- Ausheizen des beschichteten Quarzglaskolbens bei ca. 400°C,
- Einbrennen der Beschichtung.

7. Herstellungsverfahren nach Anspruch 6, dadurch gekennzeichnet, daß das Gewichtsverhältnis von CeF₃ zu Al₂O₃.SiO₂ 2:1 beträgt.

8. Herstellungsverfahren nach Anspruch 6, dadurch gekennzeichnet, daß nach dem Mahlvorgang der Suspension ein Binder zugesetzt wird.

9. Herstellungsverfahren nach Anspruch 8, dadurch gekennzeichnet, daß als Binder fünfprozentige Butyl-acetat-Nitrocellulose verwendet wird, die mit Spiritus verdünnt ist.

10. Herstellungsverfahren nach Anspruch 6, dadurch gekennzeichnet, daß als Verdünnungsmittel Spiritus verwendet wird.

## Claims

1. Electric lamp with a quartz glass bulb (1) having a UV-absorbing coating (6), characterized in that the UV-absorbing coating (6) consists of a glazing which contains cerium fluoride (CeF₃) and a mixture of Al₂O₃ and SiO₂ (Al₂O₃·SiO₂).

2. Electric lamp according to Claim 1, characterized in that the CeF₃/Al₂O₃·SiO₂ weight ratio in the coating (6) is between 1:1 and 3:1.

3. Electric lamp according to Claim 2, characterized in that the CeF₃/Al₂O₃·SiO₂ weight ratio in the coating (6) is 2:1.

4. Electric lamp according to Claim 1, characterized in that the lamp is a high-pressure discharge lamp whose discharge vessel (1) consists of quartz glass which is provided on its outer surface with a UV-absorbing coating (6).

5. Electric lamp according to Claim 1, characterized in that the lamp is an incandescent halogen lamp whose bulb consists of quartz glass which has a UV-absorbing coating on its outer surface.

6. Production process for an electric lamp according to Claim 1, characterized in that the process comprises the following fabrication steps:
- preparation of a suspension of CeF₃ and Al₂O₃·SiO₂ in a diluent, the CeF₃/Al₂O₃·SiO₂ weight ratio being between 1:1 and 3:1,
- grinding of the suspension, so that the grain size of the solid substances in the suspension is smaller than 300 mesh,
- dilution of the suspension with the diluent,
- application of the suspension to a surface of the quartz glass bulb and subsequent drying of the coating,
- heating of the coated quartz glass bulb at about 400°C,
- baking of the coating

7. Manufacturing process according to Claim 6, characterized in that the CeF₃/Al₂O₃·SiO₂ weight ratio is 2:1.

8. Manufacturing process according to Claim 6, characterized in that a binder is added after the step of grinding the suspension.

9. Manufacturing process according to Claim 8, characterized in that the binder used is five percent of nitrocellulose in butyl acetate, diluted with alcohol.

10. Manufacturing process according to Claim 6, characterized in that the diluent used is alcohol.

## Revendications

1. Lampe électrique ayant une ampoule (1) en verre ou quartz, qui comporte un revêtement (6) absorbant la lumière ultra-violette, caractérisée en ce que le revêtement (6) absorbant la lumière ultra-violette est constitué d'une glaçure qui contient du fluorure de cérium (CeF₃) et un mélange d'Al₂O₃ et de SiO₂ (Al₂O₃, SiO₂).

2. Lampe électrique suivant la revendication 1, caractérisée en ce que le rapport pondéral de CeF₃ à Al₂O₃, SiO₂ du revêtement (6) est compris entre 1 : 1 et 3 : 1.

3. Lampe électrique suivant la revendication 2, caractérisée en ce que le rapport pondéral de CeF₃ à Al₂O₃, SiO₂ du revêtement (6) est de 2 : 1.

4. Lampe électrique suivant la revendication 1, caractérisée en ce que la lampe est une lampe à décharge sous haute pression, dont l'enceinte (1) de décharge est en verre au quartz, qui est munie sur sa surface extérieure d'un revêtement (6) absorbant la lumière ultra-violette.

5. Lampe électrique suivant la revendication, caractérisée en ce que la lampe est une lampe à incandescence aux halogènes, dont l'ampoule est en verre au quartz, qui comporte sur sa surface extérieure un revêtement absorbant la lumière ultra-violette.

6. Procédé de fabrication d'une lampe électrique suivant la revendication 1, caractérisé en ce qu'il comporte les stades de fabrication suivants :
- préparation d'une suspension de CeF₃ et d'Al₂O₃, SiO₂ dans un agent de dilution, le rapport pondéral de CeF₃ à Al₂O₃, SiO₂ étant compris entre 1 : 1 et 3 : 1,
- broyage de la suspension de manière que la granulométrie des substances solides de la suspension soit inférieure à 300 mesh,
- dilution de la suspension par un agent de dilution,
- dépôt de la suspension sur une surface de l'ampoule en verre au quartz et ensuite séchage du revêtement,
- chauffage de l'ampoule en verre au quartz revêtue à 400°C environ,
- cuisson du revêtement.

7. Procédé de fabrication suivant la revendication 6, caractérisé en ce que le rapport pondéral de CeF₃ à Al₂O₃, SiO₂ est de 2 : 1.

8. Procédé de fabrication suivant la revendication 6, caractérisé en ce qu'il consiste à ajouter un liant à la suspension après l'opération de broyage.

9. Procédé de fabrication suivant la revendication 8, caractérisé en ce qu'il consiste à utiliser comme liant de l'acétate de butyle-nitrocellulose à 5% qui est dilué par de l'alcool dénaturé.

10. Procédé de fabrication suivant la revendication 6, caractérisé en ce qu'il consiste à utiliser comme agent de dilution de l'alcool dénaturé.
